# EUROPÄISCHE PATENTSCHRIFT

(11) **EP 0 014 360 B1**
(45) Veröffentlichungstag und Bekanntmachung des Hinweises auf die Patenterteilung: **15.05.1985**
(21) Anmeldenummer: 80100250.2
(22) Anmeldetag: 19.01.1980
(51) Int. Cl.: H01J 9/22

(54) **Beschirmungsverfahren für Farbbildröhren**
Screen application method for colour picture tubes
Procédé pour réaliser un écran pour tubes à images en couleurs

(30) Priorität: 08.02.1979 DE 2904673
(43) Veröffentlichungstag der Anmeldung: 20.08.1980
(73) Patentinhaber: International Standard Electric Corporation, New York New York 10022 (US); Alcatel SEL Aktiengesellschaft, D-70435 Stuttgart (DE)
(72) Erfinder: Vollath, Rainer, D-7300 Esslingen (DE); Zondler, Rolf, Dr., D-7000 Stuttgart 50 (DE)
(74) Vertreter: Graf, Georg Hugo, Dipl.-Ing.

## Beschreibung

Die Erfindung geht aus von einem Beschirmungsverfahren für Farbbildröhren gemäß dem Oberbegriff des Patentspruches 1.

Die Probleme derartiger Beschirmungsverfahren sind in dem Artikel von W. Möller, "Einfluß der Beschirmungstechnologie auf die Leuchtdichte von Farbbildröhren", in Techn. Mitt. AEG-Telefunken 64 (1974), ausführlich beschreiben.

Besonderes Augenmerk ist dabei den Beschirmungstemperaturen zu widmen. Dies vor allem zur Steuerung des Schirmgewichts, wie es auf Seite 4, Spalte 2, des zitierten Artikels erwähnt ist. Das Schirmgewicht beeinflußt maßgeblich die Bildhelligkeit und weitere optisch erkennbare Größen.

Die Temperature der zu beschirmenden Glaswannen beträgt typischerweise etwa 313 K, während die Beschirmsuspension mit erheblich niedrigerer Temperatur, nä mlich ca. 293 K aufgebracht wird. Wird die überschüssige, erwärmte Beschirmsuspension in einem Kreisprozess, wie z.B. dem in der DE-PS 1614372 beschrieben wiederverwendet, so muß selbstverständlich der Rücklauf oder die Beschirmsuspension auf vorgegebene Temperatur von höchstens 293 K gekühlt werden. Diese Tatsache ist auch in der DE-AS 25 13 907 beschrieben.

Dieses notwendige Kühlverfahren ist völlig ausreichend, um ein vorgegebenes Schirmgewicht dauernd einhalten zu können. Bei durch neue Techniken hervorgerufenen Problemen, die im folgenden beschrieben werden, läßt das bisher bekannte Beschirmverfahren nur eine Produktion mit hohem Ausschuß zu.

Bei den bisher hergestellten Farbbildröhren betrug die Breite der Schlitze in der Mitte der Schattenmaske etwa 160 pm und die Breite der durch Belichtung durch die Schattenmaske auf dem Bildschirm erzielten Leuchtstoffstreifen etwa 250 pm. In neuerer Zeit geht nun der Trend in Richtung zu Bildröhren mit größerer Bildhelligkeit, die durch Vergrößerung der Transparenz der Schattenmaske erzielt wird. Hierzu wird die Schlitzbreite in der Schattenmaske auf etwa 190 um vergrößert. Da die Breite der Leuchtstoffstreifen auf dem Bildschirm weiterhin etwa 250 pm beträgt, muß entweder die Belichtungszeit verkürzt oder die Menge des Photosensibilisators verringert werden.

Die Verminderung des Photosensibilisatorzusatzes führt aber zu nicht glattrandigen Begrenzungslinien der Leuchtstoffstreifen. Die verkürzte Belichtungszeit dagegen hat erfahrungsgemäß am Glas schlecht haftende Leuchtstoffstreifen zur Folge. Es stellte sich heraus, daß die Belichtungszeit und damit die Haftfähigkeit gesteigert werden kann, wenn die Beschirmungssuspension stark gekühlt wird. Da der Gefrierpunkt der Suspension jedoch wenige Grade unter dem Gefrierpunkt des Wassers liegt, ist Kühlung nur in beschränktem Umfange möglich. Die mögliche untere Kühltemperatur und die damit verbundene Erhöhung der Belichtungszeit reichten jedoch nicht aus, um bei Belichtung durch die breiten Maskenschlitze mit hoher Reproduzierbarkeit fest haftende Streifen zu erlangen. Auch bei dieser Methode ist der Ausschuß beim Beschirmen noch zu hoch.

Der Erfindung liegt somit die Aufgabe zugrunde, ein Verfahren anzugeben, welches es erlaubt, festhaftende Leuchtstoffstreifen vorgegebenen Breite, z.B. 250 um, auch bei Belichtung durch sehr breite Maskenschlitze, z.B. 190um und mehr zu erhalten.

Die Lösung der Aufgabe ist dem Hauptanspruch zu entnehmen. Die Temperatur der Ausgangsbestandteile beträgt vorzugsweise 278 K, mindestens jedoch 288 K. Die untere mögliche Temperatur ist durch die Gefrierpunkte der Suspensionen gegeben.

Mit dem erfindungsgemäßen Verfahren ist es ohne weiteres möglich, auch bei den beschriebenen breiten Maskenschlitzen festhaftende Leuchtstoffstreifen praktisch ohne Ausschuß in der Fertigung zu erhalten Die Leuchtstoffstreifen zeigen dabei den weiteren Vorteil einer sehr scharf geschnittenen Berandung.

Die Erfindung soll nun anhand eines Ausführungsbeispiels näher erhäutert werden.

Es wird in einer Kugelmühle eine Suspension aus Bindemittel, z.B. PVA, Leuchtstoff, Wasser und Suspensionshilfsstoffen hergestellt. Nun werden weiter nicht einfach Viskosität und Dichte eingestellt, und mit dem Sensibilisator, z.B. ADC, aktiviert, wie z.B. bei dem in der DE-PS 16 14 372 beschriebenen Verfahren. Die Erfindung beruht vielmehr darauf, daß Bindemittel und Photosensibilisator nur in gekühltem Zustand gemischt werden dürfen. So wird die in der Kügelmühle hergestellt Suspension auf ca. 278 K gekühlt. Anschließend werden die Lösungen bzw. Suspension, mit denen Viskosität bzw. Dichte eingestellt werden und die ADC-Aktivierungslösung, alle auf 278 K gekühlt, zugegeben. Aus der so hergestellten Ergänzungssuspension wird durch Verdünnen die Beschirmsuspension gewonnen.

Alle in einem Beschirmprozess verwendeten oder anfallenden Suspensionen, wie z.B. die in der DE-PS 1614372 beschriebenen, werden dauernd auf ca. 278 K gekühlt.

Die Kühltemperatur kann zwischen dem Gefrierpunkt der Einzelsuspensionen und ca. 288 K variieren. Erfindungswesentlich ist, daß die Kühlung schon vor dem Vermischen der das Bindemittel enthaltenden und der den Photosensibilisator enthaltenden Suspensionen erfolgt und daß die Kühlung dann dauernd aufrechterhalten wird.

## Patentansprüche

Verfahren zum Beschirmen von Glaswannen für farbbildröhren, bei dem eine Beschirmungssuspension von Leuchtstoffteilchen in einer wässrigen Lösung von Bindemittel, Photosensibilisator und Suspensionshilfsstoffen auf die Glaswanne aufgegossen wird, bei dem dann die überschüssige Beschirmungssuspension abgeschleudert und der Rücklauf zusammen mit einer dieselben Bestandteile enthaltenden, den Rücklauf auf die Konzentration des Beschirmungssuspensions-Vorrates auffrischenden Ergänzungssuspension dem Vorrat wieder zugeführt wird, wobei im Suspensionskreislauf Maßnahmen ergriffen werden, um die Beschirmungssuspension immer mit einer Temperatur von höchstens 293 K aufzugießen, dadurch gekennzeichnet, daß bei der Herstellung der Beschirmungssuspension und der Ergänzungssuspension alle Bestandteile der genannten Suspensionen vor dem Vermischen mit der Photosensibilisatorlösung auf vorzugsweise 278 K, mindestens jedoch 288 K, vorgekühlt werden.

## Revendications

Procédé permettant de réaliser l'écran sur la paroi de verre de tubes à images couleurs, dans lequel une suspension de matière d'écran composée de particules de matière luminescente dans une solution aqueuse de liant, de photosensibilisateur et d'adjuvants de suspension est déposée sur la paroi de verre, dans lequel l'excédent de suspension est enlevé et le volume récupéré est de nouveau mis en oeuvre avec une suspension additionnelle contenant les mêmes éléments constitutifs et destinée à remener l'excédent à la concentration voulue de suspension de matière d'écran, des mesures étant prises au niveau du cycle de la suspension pour appliquer toujours la suspension de matière d'écran à une température maximale de 293 K, caractérisé en ce que, lors de la préparation de la suspension de matière d'écran et de la suspension additionnelle, tous les éléments constitutifs desdites suspensions sont refroidis avant le mélange avec la solution de photosensibilisateur jusqu'à 278 K, de préférence, et en tous cas, au moins jusqu'à 288 K.

## Claims

Method for screening of glass shells for colour picture tubes in which a screening suspension of particles of luminescent material in an aqueous solution of binding agent, photosensitiser and suspension adjuvants is poured onto the glass shell, in which then the surplus screening suspension is centrifuged off and the reflux together with a replenishing suspension containing the same constituents and restoring the reflux to the concentration of the screening suspension stock is returned to the stock, measures being taken in the suspension circulation always to pour on the screening suspension at a temperature not exceeding 293 K, caracterised in that in the production of the screening suspension and the replenishing suspension all the constituents of the said suspensions are precooled before being mixed with the photosensitiser solution to preferably 278 K, but at least 288 K.
